# EUROPÄISCHE PATENTSCHRIFT

(11) **EP 0 025 538 B1**
(45) Veröffentlichungstag und Bekanntmachung des Hinweises auf die Patenterteilung: **13.06.1984**
(21) Anmeldenummer: 80105156.6
(22) Anmeldetag: 29.08.1980
(51) Int. Cl.: H01B 13/14

(54) **Verfahren zur Herstellung isolierter Wickeldrähte durch Extrusion von Thermoplasten**
Process for producing insulated winding wire by extrusion of thermoplasts
Procédé de fabrication de fils isolés pour bobinages, par extrusion de matériaux thermoplastiques

(30) Priorität: 12.09.1979 DE 2936795
(43) Veröffentlichungstag der Anmeldung: 25.03.1981
(73) Patentinhaber: Dr. Beck & Co. AG, D-20514 Hamburg (DE)
(72) Erfinder: Janssen, Harald, Dr., CH-2057 Reinbek (CH); Kertscher, Eberhard, CH-1032 Romanel (CH)
(74) Vertreter: Rutkowski, Rudi, Dr.

## Beschreibung

Die vorliegende Erfindung betrifft ein verbessertes Verfahren zur Herstellung von isolierten Wickeldrähten durch Extrusion von Thermoplasten.

Lackisolierte Wickeldrähte, sogenannte "Lackdrähte" sind in der Deutschen Norm DIN 46435 von April 1977 genau charakterisiert. Sie kommen in großem Umfang im Elektromaschinenbau, Transformatorenbau und in der Elektronik zum Einsatz.

Das Lietermetall, vorzugsweise Kupfer oder Aluminium, ist mit einer dünnen, jedoch mechanisch und thermisch äußerst widerstandsfähigen Kunstharzlackschicht isoliert.

Die Herstellung derartiger Lackdrähte erfolgt auf Drahtlackiermaschinen durch mehrfaches kontinuierliches Auftragen eines Drahtlackes auf den Metalldraht. Im Hinblick auf die Schädlichkeit der in dem Drahtlack enthaltenen Lösungsmittel und auf die sich daraus ergebenden Umweltprobleme werden zur Drahtlackierung auch schon Drahtlack-Dispersionen und wäßrige Lösungen von Drahtlackharzen sowie auch Harzschmelzen eingesetzt.

Alle diese bekannten Verfahren sind durch die damit erreichbaren verhältnismä;ßig niedrigen Absugsgeschwindigkeiten jedoch recht arbeits- und zeitaufwendig.

Aus der Kabelindustrie ist seit langem die Extrusion von Thermoplasten zur dickwandigen Ummantelung elektrischer Leiterbündel sowie zur Herstellung von Leitungsdrähten bekannt.

Sₒ werden in der DE-A-26 35 895, Beispiel 4, ein Reaktionsprodukt aus p-Phenoxybenzoylchlorid und Biphenyl, sowie in der FR-A-1 548 761 Polyätherketone mit substituierten Phenolresten oder Aryläthersulfonpolymere hierfür beschrieben.

In der DE-A-26 38 763 wird ein Verfahren zur Herstellung von lackisolierten Wickeldrähten durch Extrusion von teilkristallinen thermoplastischen Polykondensaten mit Kristallitschmelzpunkten oberhalb 170°C, vorzugsweise oberhalb 250°C, beschrieben, bei dem derart dünne Isolierschichten, wie sie laut DIN 46435 gefordert werden, erhalten werden können.

Außer den verschiedenen linearen Polyestern und Polyamiden werden im Text Polymere mit kettenständigen Schwefelatomen, wie z.B. Polyphenylensulfid, genannt. In den Beispielen werden die Extrusionsbedingungen für Polyäthylenterephthalat, 6,6-Polyamid sowie Polyphenylensulfid und die Eigenschaften der damit erhaltenen Wickeldrähte beschrieben.

Alle diese mit den genannten Thermoplasten beschichteten Wickeldrähte haben den Nachteil, daß ihre Erweichungstemperaturen (nach DIN 46453) weit unter 300°C liegen, also den gestiegenen Anforderungen nicht entsprechen und auch, daß die Wärmeschockwerte teilweise unbefriedigend sind; außerdem wiesen die Lackdrähte eine für die Ansprüche der modernen Motorenwickeltechnik zu niedrige Oberflächenhärte auf.

Es wurde nun überraschenderweise gefunden, daß spezielle teilkristalline thermoplastische Polykondensate mit Kristallitschmelzpunkten oberhalb 250°C hier entscheidende Verbesserungen bringen.

Gegenstand der Erfindung ist also eine Verwendung von aromatischen Polyätherketonen mit wiederkehrenden Einheiten der Formel wobei Ar für aromatische Reste, die gleich oder verschieden sein können, insbesondere für Benzol-, Naphthalin- oder Diphenylreste steht, worin n eine ganze Zahl von 50 bis 200 bedeutet, zur Herstellung von isolierten Wickeldrähten aus Kupfer im Extrusionsverfahren, wobei die Schichtstärke der Isolation den Erfordernissen des deutschen Normblattes DIN 46435 (April 1977) genügt.

Es war in keiner Weise vorauszusehen und ist daher völlig überraschend, daß mit aromatischen Polyätherketonen, d. i. mit Thermoplasten, beschichtete Wickeldrähte eine Erweichungstemperatur von weit über 300°C sowie eine Oberflächenhärte von 2-3 H besitzen, wie sie sonst nur Wickeldrähte mit Duroplastbeschichtungen erreichen.

Im Vergleich zu den Werten bei den übrigen Thermoplasten ist außerdem der Wärmeschockwert der mit Poiyätherketonüberzüger isolierten Wickeldrähte überraschenderweise stark verbessert.

### Beispiel

Beschichtungsmaterial: Teilkristallines aromatisches Polyätherketon der summarischen Formel Kristallitschmelzpunkt 335°C.

### Verarbeitungsbedingungen

Extrudertemperaturen vom Einlauf bis zur Düse:
390°C/ 410°C/ 420°C/ 420°C/ 420°C/ 440°C.
Abzugsgeschwindigkeit: 200 m/min.
Schichtstärke: 50-60 ,um
(Durchmesserzunahme) (0,6 mm Kupferblankdraht)

### Eigenschaften der LNickeldrähte:

Härte: 2H-3H
Resthärte nach Einwirkung
(jeweils 30 min/60°C) von
   Äthanol 2 H
   Benzol H
   Wasser 2 H
   Erweichungstemperatur 340―350°C
Haftung beim Reißen in Ordnung
Haftung Wickeln um den eiqenen Durchmesser nach Vordehnung von 25%: in Ordnung
Wärmeschock (nach Wickeln um den
eigenen Durchmesser) bei 300°C in Ordnung

## Patentansprüche (Patentansprüche für folgende(n) Vertragsstaat(en) : BE CH DE FR GB IT LI NL SE)

1. Verwendung von aromatischen Polyetherketonen mit wiederkehrenden Einheiten der Formel wobei Ar für aromatische Reste, die gleich oder verschieden sein können, insbesondere für Benzol-, Naphthalin- oder Diphenylreste steht, worin n eine ganze Zahl von 50 bis 200 bedeutet, zur Herstellung von isolierten Wickeldrähten aus Kupfer im Extrusionsverfahren, wobei die Schichtstärke der Isolation den Erfordernissen des deutschen Normblattes DIN 46435 (April 1977) genügt.

## Patentansprüche (Patentansprüche für folgende(n) Vertragsstaat(en) : AT)

1. Verfahren zur Herstellung von isolierten Wickeldrähten aus Kupfer im Extrusionsverfahren, wobei die Schichtstärke der Isolation den Erfordernissen des deutschen Normblattes DIN 46435 (April 1977) genügt, dadurch gekennzeichnet, daß aromatische Polyetherketone mit wiederkehrenden Einheiten der Formel wobei Ar für aromatische Reste, die gleich oder verschieden sein können, insbesondere für Benzol-, Naphthalin- oder Diphenylreste steht, worin n eine ganze Zahl von 50 bis 200 bedeutet, verwendet werden.

## Revendications (Revendications pour l'(les) Etat(s) contractant(s) suivant(s) : BE CH DE FR GB IT LI NL SE)

1. Utilisation de polyéthercétones aromatiques à unités récurrentes de la formule: dans laquelle Ar représente des radicaux aromatiques qui peuvent être semblables ou différents, en particulier des radicaux de benzène, de naphtalène ou de biphényle et n représente un nombre entier de 50 à 200, pour la fabrication de fils de bobinage en cuivre isolés par le procédé d'extrusion, l'épaisseur de l'isolant répondant aux exigences de la norme allemande DIN 46435 (Avril 1977).

## Revendications (Revendications pour l'(les) Etat(s) contractant(s) suivant(s) : AT)

Procédé pour la fabrication de fils de bobinage en cuivre isolés par le procédé d'extrusion, l'épaisseur de l'isolant répondant aux exigences de la norme allemande DIN 46 435 (Avril 1977), charactérisé par le fait, que des polyéthercétones aromatiques à unités récurrentes de la formule: dans laquelle Ar représente des radicaux aromatiques qui peuvent être semblables ou différents, en particulier des radicaux de benzène, de naphtalène ou de biphényle et n représente un nombre entier de 50 à 200 sont utilisés.

## Claims (Claims for the following Contracting State(s) : s: BE CH DE FR GB IT L1 NL SE)

Use of aromatic polyether ketones with repeated units of the formula in which Ar stands for aromatic residues,.which may be the same or different, in particular for residues of benzene, naphthaline or diphenyl, and in which n represents an integer from 50 to 200, for the production of insulated winding wires from copper by extrusion, so that the total film thickness of the insulation meets with the requirements of the German Industrial Standard DIN 46 435 (April 1977).

## Claims (Claims for the following Contracting State(s) : AT)

Method for the production of insulated winding wires from copper by extrusion so that the total film thickness of the insulation meets with the requirements of the German Industrial Standard DIN 46 435 (April 1977), characterized in that aromatic polyether ketones with repeated units of the formula in which Ar stands for aromatic residues, which may be the same or different, in particular for residues of benzene, naphthaline or diphenyl, and in which n represents an integer from 50 to 200 are used.
